# EUROPÄISCHE PATENTSCHRIFT

(11) **EP 0 026 812 B1**
(45) Veröffentlichungstag und Bekanntmachung des Hinweises auf die Patenterteilung: **13.04.1983**
(21) Anmeldenummer: 80104056.9
(22) Anmeldetag: 12.07.1980
(51) Int. Cl.: B22D 11/06

(54) **Vorrichtung zur Herstellung von amorphen Metallbändern**
Apparatus for producing amorphous metal strips
Dispositif pour la fabrication de bandes métalliques amorphes

(30) Priorität: 25.09.1979 DE 2938709
(43) Veröffentlichungstag der Anmeldung: 15.04.1981
(73) Patentinhaber: Vacuumschmelze GmbH, 63450 Hanau (DE)
(72) Erfinder: Hilzinger, Hans-Reiner, Dr., D-6456 Langenselbold (DE); Hock, Stefan, Dipl.-Ing., D-6450 Hanau 7 (DE); Krüger, Kurt, D-6451 Ronneburg 2 (DE)

## Beschreibung

Die Erfindung betrifft eine Vorrichtung zur Herstellung von amorphen Metallbändern mit einem beweglichen Kühlkörper und einer in unmittelbarer Nähe angeordneten, mit einem Stopfen verschließbaren Düse, die mit einem eine metallische Schmelze enthaltenden Vorratsbehälter verbunden ist, und an deren Öffnung die Oberfläche des Kühlkörpers mit einer Geschwindigkeit von mindestens 5 m/s vorbeibewegt wird.

Vorrichtungen, die eine Herstellung von amorphen Metallbändern direkt aus der Schmelze gestatten, sind bekannt. Amorphe Bänder werden beispielsweise dadurch hergestellt, daß man eine entsprechende Schmelze typischerweise mit einer Abkühlgeschwindigkeit von etwa 10⁴ bis 10⁶ K/s so rasch abschreckt, daß ein Erstarren ohne Kristallisation eintritt. Dabei wird die geschmolzene amorphe Metallegierung in der Regel unter Druck durch eine oder mehrere Düsenöffnungen gepreßt und der austretende Schmelzstrahl gegen eine bewegte Kühlfläche gerichtet. Als Kühlfläche kann hierzu beispielsweise die innere oder äußere Oberfläche einer rotierenden Walze oder eines endlos umlaufenden Bandes verwendet werden. Die Dicke der auf diese Weise erhaltenen Bänder kann beispielsweise einige hundertstel mm, die Breite einige mm bis zu mehreren cm betragen.

Von den kristallinen Legierungen lassen sich die amorphen Legierungen durch Röntgenbeugungsmessungen unterscheiden. Im Gegensatz zu kristallinen Materialien, die charakteristische, scharfe Beugungslinien zeigen, verändert sich bei amorphen Metallegierungen die Intensität im Röntgenbeugungsbild nur langsam mit dem Beugungswinkel, ähnlich wie dies auch bei Flüssigkeiten oder gewöhnlichem Glas der Fall ist.

Je nach den Herstellungsbedingungen können die aus amorphen Legierungen hergestellten Bänder vollständig amorph sein oder ein zweiphasiges Gemisch des amorphen und des kristallinen Zustandes umfassen. Im allgemeinen versteht man unter einer amorphen Metallegierung eine Legierung, deren Molekülstruktur zu wenigstens 50%, vorzugsweise zu wenigstens 80%, amorph ist.

Bekannt ist es bereits, bei der Herstellung sehr schmaler amorpher Metallbänder runde Düsen mit einem Durchmessser von 0,5 bis 1 mm zu verwenden. Der durch die Düsenöffnung gepreßte Schmelzstrahl trifft bei diesem Verfahren nach Durchlaufen einer freien Strecke von etwa 1 bis 20 mm auf eine bewegte Kühlkörperoberfläche und weitet sich dort zu einem stationären Schmelztropfen auf. An der Unterseite entsteht dann das Metallband durch fortschreitende Erstarrung. Dieses Verfahren läßt sich jedoch nicht ohne weiteres, beispielsweise unter Verwendung einer größeren Düsenöffnung, auf die Herstellung von breiten Metallbändern übertragen, da die Bandgeometrie sehr stark von der Ausdehnung des Schmelztropfens abhängt. Bei zu großen Düsenöffnungen wird nämlich bei entsprechend höherer Geschwindigkeit der Kühlkörperoberfläche der Schmelztropfen zu lang und damit instabil. Ferner wird die Bandqualität durch alle Oszillationen des freien Schmelztropfens nachteilig beeinflußt. Die auch für breitere Bänder geforderten glatten und gleichmäßigen Oberflächen sowie gleiche Dicke und Breite über die gesamte Länge lassen sich mit diesem Verfahren nicht erreichen.

Ein weiteres Verfahren zur Herstellung von amorphen Metallbändern sowie eine Vorrichtung zur Durchführung dieses Verfahrens sind aus der DE-A-2 746 238 bekannt. Die bekannte Vorrichtung weist eine mit einem Vorratsbehälter für geschmolzenes Metall in Verbindung stehende Schlitzdüse auf, die in unmittelbarer Nähe, beispielsweise in einer Entfernung von 0,03 bis 1 mm, von der Oberfläche eines geeigneten Kühlkörpers angeordnet ist. Die Breite des in der Bewegungsrichtung der Kühlflächen gemessenen Schlitzes beträgt dabei etwa 0,2 bis maximal 1 mm, wobei insbesondere die Breite der beiderseitigen Düsenberandungen als besonders kritisch angesehen wird. Während der in Bewegungsrichtung der Kühlfläche angeordnete erste Rand eine Breite aufweist, die wenigstens gleich der Breite des Schlitzes ist, beträgt die Breite des zweiten Randes etwa das 1,5- bis 3fache der Breite des Schlitzes. Ferner liegt der Abstand zwischen der Düsenöffnung und der Kühlfläche in einem Bereich zwischen der 0,lfachen und der lfachen Breite des Schlitzes. Das aus einer derartigen Düsenöffnung gepreßte geschmolzene Metall bildet unter diesen Bedingungen bei der Berührung mit der Kühlkörperoberfläche, deren Längsbewegung mit einer Geschwindigkeit von etwa 100 bis 2000 m/Min. erfolgt, eine Verfestigungsfront, die gerade an dem zweiten Rand der Düse vorbeigeht, ohne diesen zu berühren. Die Fließgeschwindigkeit des geschmolzenen Metalls wird dabei primär durch den viskosen Fluß zwischen dem ersten Rand der Düse und dem erstarrten Metallband gesteuert. Düsen mit derart kleinen Abmessungen erfordern aber extrem reine Schmelzen. Sonst besteht nämlich die Gefahr, daß die Düsenöffnung durch nicht vollständig gelöste beziehungsweise bereits vorzeitig erstarrte Teilchen der Schmelze verstopft wird. Neben der geringeren Produktionsgeschwindigkeit, die sich im allgemeinen mit engen Düsenöffnungen erreichen läßt, ist ferner auch ein erheblich größerer Bearbeitungsaufwand notwendig, um eine derartige Düsenöffnung mit der entsprechenden Toleranz herzustellen.

Aufgabe der Erfindung ist es, eine Vorrichtung der eingangs erwähnten Art anzugeben, mit der gleichmäßig ausgebildete Metallbänder auch bei höheren Produktionsgeschwindigkeiten und verringerten Anforderungen an die Reinheit der Schmelze und die Toleranzen der Düsenöffnung erzielt werden können.

Erfindungsgemäß wird dies dadurch erreicht, daß die Breite der Düsenöffnung in Bewegungsrichtung der Oberfläche des Kühlkörpers gesehen 1,5 bis 6 mm beträgt und daß als Stopfen das Schutzrohr eines in die metallische Schmelze eintauchenden Thermoelements vorgesehen ist.

Gegenüber den bisher bekannten Vorrichtungen zur Herstellung amorpher Metallbänder unterscheidet sich die Vorrichtung gemäß der Erfindung durch eine wesentlich breitere Düsenöffnung. Zur Vermeidung eines vorzeitigen Ausfließens der metallischen Schmelze durch die Düsenöffnung ist das Schutzrohr eines in die metallischeSchmelzeeintauchendenThermoelementes als Stopfen vorgesehen. Durch diese Merkmalskombination können insbesondere gleichmäßig ausgebildete Metallbänder bei hohen Produktionsgeschwindigkeiten erzielt werden.

Wie sich ferner überraschend herausgestellt hat, hat die gegenüber dem Stand der Technik wesentlich breitere Düsenöffnung den weiteren Vorteil, daß die Düsenform weniger entscheidend für die Bandgeometrie ist und beim Herstellungsprozeß ein Verstopfen sowie bei entsprechend geringem Auspreßdruck der Schmelze ein vorzeitiges Verschleißen der Düsenöffnung vermieden wird. Die vorzugsweise zu wählenden Verfahrensparameter hängen jeweils von der Breite beziehungsweise Dicke der herzustellenden Metallbänder ab. Als besonders günstig hat es sich erwiesen, wenn die Oberfläche des Kühlkörpers mit einer Geschwindigkeit von etwa 20 bis 40 m/s an einer 2 bis 4 mm breiten Düsenöffnung in einem Abstand vorbeigeführt wird, der geringer ist als die 0,1fache Breite der Düsenöffnung.

Wird jedoch die Düsenöffnung wesentlich breiter als 6 mm gewählt, sind aufgrund der dann auf die Kühlkörperoberfläche auftreffenden größeren Schmelzmengen nur noch entsprechend dickere Bänder herstellbar. Dies hängt auch damit zusammen, daß der Wärmeableitung über die Kühlkörperoberfläche technische Grenzen gesetzt sind. Es wird daher angenommen, daß bei Düsenöffnungen, die wesentlich breiter als 6 mm sind, Probleme mit der notwendigen Kühlung des Kühlkörpers beziehungsweise mit der Amorphstruktur der hergestellten Bänder auftreten können.

Obwohl, wie bereits erwähnt, die genaue Form der Düsenöffnung bei einer Breite oberhalb von 1,5 mm weniger entscheidend für die Bandgeometrie ist, ist es besonders günstig, wenn der Öffnungsquerschnitt der Düsenöffnung kreisförmig oder nahezu kreisförmig ist. Jedoch können auch andere Düsenformen, beispielsweise Düsen mit rechteckigem Öffnungsquerschnitt oder Mehrfachdüsen verwendet werden. Bei entsprechend breiterem Öffnungsquerschnitt lassen sich diese Düsen wegen der verrringerten Anforderungen an die Abmessungstoleranzen wesentlich einfacher herstellen.

Das als Stopfen vorgesehene Thermoelementschutzrohr kann ebenfalls einfach an die jeweilige Form der Ausflußöffnung der Düse angepaßt werden.

Anhand einer Figur und einiger Ausführungsbeispiele soll die Erfindung noch näher erläutert werden.

Die Figur zeigt schematisch die wesentlichen Teile einer erfindungsgemäßen Vorrichtung. Die Düsenöffnung 1 ist in unmittelbarer Nähe einer Kühlkörperfläche 2, beispielsweise der Oberfläche eines Bandes angeordnet, wobei der Pfeil dessen Bewegungsrichtung andeuten soll. Schmelzflüssiges Metall 3 wird unter Druck eines vorzugsweise inerten Gases durch die Düsenöffnung 1 gepreßt, wobei auf der Oberfläche des bewegten Kühlkörpers 2 ein Schmelztropfen gebildet wird, an dessen Unterseite das Metallband 4 durch fortschreitende Erstarrung entsteht. Von entscheidender Bedeutung ist, daß die Breite der Düsenöffnung 1 größer ist als der Abstand a der Düsenöffnung 1 von der Oberfläche des Kühlkörpers 2. Die durch die Grenzflächen 5 bestimmte seitliche Ausdehnung des Schmelztropfens wird durch den Auspreßdruck und den Abstand a bestimmt. Bei sehr kleinem a, im Bereich von etwa 0,03 bis 1 mm, vorzugsweise im Bereich von 0,1 bis 0,2 mm, ist die Ausdehnung des Schmelztropfens etwa gleich der in Bewegungsrichtung der Kühlkörperoberfläche des Kühlkörpers 2 gemessenen Breite der Düsenöffnung 1. Die Ausdehnung des Schmelztropfens bestimmt somit neben der Geschwindigkeit des Kühlkörpers 2 vornehmlich die Dicke des hergestellten amorphen Metallbandes. Als weiterer Einfluß auf die Banddicke kommt ferner noch die Erstarrungsrate des schmelzflüssigen Metalls hinzu, die einerseits von der Wärmeleitfähigkeit des Kühlkörpermaterials und andererseits aber auch von dem Wärmeübergangskoeffizienten zwischen dem erstarrten Band 4 und der Oberfläche des Kühlkörpers 2 abhängt. Insgesamt hat es sich gezeigt, daß mit steigender Wärmeleitfähigkeit des Kühlkörpermaterials, zunehmender Breite der Düsenöffnung sowie abnehmender Geschwindigkeit der Kühlkörperoberfläche die Banddicke erhöht wird.

### Beispiel 1

Zur Herstellung eines amorphen Metallbandes diente zunächst eine Legierung der Zusammensetzung FeₐₒNiₐₒBzo, deren Schmelztemperatur bei etwa 1050°C liegt. 500 g dieser Legierung wurden in einem Vorratsbehälter, beziehungsweise Tiegel aus Quarzglas auf eine Temperatur etwa 50 bis 100° C oberhalb ihres Schmelzpunktes induktiv erhitzt. Die am unteren Ende des Vorratsbehälters angebrachte Düse hatte eine Öffnung mit kreisförmigem Querschnitt und einem Durchmesser von 2,5 mm. Während des Aufheizens verhinderte ein an die Form der Ausflußöffnung angepaßtes Schutzrohr eines in die metallische Schmelze eintauchenden Thermoelements als Stopfen das vorzeitige Ausfließen der Schmelze. Nach Erreichen der erforderlichen Temperatur der Schmelze wurde der Stopfen herausgezogen und sofort anschließend ein Überdruck zum Auspressen der Schmelze angelegt. Hierzu wurde eine Argonatmosphäre mit einem Überdruck von 0,18 bar verwendet. Der schmelzflüssige Stahl traf auf die 0,2 mm entfernte Oberfläche einer bewegten Kühlwalze aus sauerstofffreiem Kupfer. Die verwendete Kühlwalze hatte einen Durchmesser von 42 cm. Sie rotierte mit einer Geschwindigkeit von etwa 1400 U/min entsprechend einer linearen Geschwindigkeit der Kühlwalzenoberfläche von etwa 30 m/s. Die aus der Düse ausgepreßte metallische Schmelze erstarrte auf der Oberfläche der Kühlwalze zu einem 3 mm breiten und 0,04 mm dicken Band. Röntgenstrahlbeugungsmessungen ergaben, daß das erzeugte Band vollständig amorph war. Bei der Kontrolle der Bandgeometrie wurde eine äußerst gleichmäßige Breite und Dicke über die gesamte Länge des Bandes festgestellt.

### Beispiel 2

In Abänderung des Beispiels 1 wurde die Umfangsgeschwindigkeit der Kühlwalze auf 48 m/s erhöht. Es wurde ebenfalls ein amorphes, 3 mm breites Band erhalten, dessen Dicke nunmehr0,03 mm betrug.

### Beispiel 3

In weiterer Abänderung des Beispiels 1 wurde ein Quarztiegel mit kreisförmigem Düsenöffnungsquerschnitt von 3 mm gewählt. Die Umfangsgeschwindigkeit der Kühlwalze wurde auf 60 m/s erhöht. Bei einem Auspreßdruck von 0,13 bar wurde ein amorphes Band von 3 mm Breite erhalten, dessen Dicke nur noch 0,022 mm betrug.

### Beispiel 4

Bei sonst gleichen Bedingungen wie beim Beispiel 1 wurde ein Vorratsbehälter mit einer kreisförmigen Düsenöffnung von 4 mm Durchmesser gewählt und die Umfangsgeschwindigkeit auf 50 m/s eingestellt. Das erzeugte amorphe Band war 5 mm breit und 0,04 mm dick.

### Beispiel 5

Bei gleichen Bedingungen wie beim Beispiel 1 wurde ein Quarztiegel mit einer kreisförmigen Düsenöffnung von 1,5 mm Durchmesser verwendet. Die Umfangsgeschwindigkeit wurde auf 20 m/s erniedrigt. Es wurde ein amorphes Metallband erhalten, dessen Breite 2 mm und dessen Dicke 0,04 mm betrug.

### Beispiel 6

In weiterer Abänderung nach Beispiel 1 wurde ein Quarztiegel mit einer kreisförmigen Düsenöffnung von 5,5 mm Durchmesser verwendet. Bei einem Auspreßdruck von 0,13 bar und einer Geschwindigkeit der Kühlwalzenoberfläche von 30 m/s wurde ein 7 mm breites und 0,05 mm dickes amorphes Band erhalten.

### Beispiel 7

In weiterer Abänderung nach Beispiel 1 wurde ein Quarztiegel mit einer kreisförmigen Düsenöffnung von 6 mm Durchmesser gewählt. Bei einem auf 0,06 bar reduzierten Auspreßdruck und einer Umfangsgeschwindigkeit der Kühlwalze von 45 m/s erstarrte der Schmelzstrahl zu einem 6 mm breiten und 0,04 mm dicken amorphen Band.

### Beispiel 8

In weiterer Abänderung nach Beispiel 1 wurde statt der Kühlwalze aus reinem Kupfer eine KühlWalze gleichen Durchmessers aus einer Kupfer-Beryllium-Legierung mit etwa 1,7 Gew.-% Berylliumgehalt verwendet, deren Wärmeleitfähigkeit mit 1,13 W/cm - K etwa um den Faktor 3 kleiner ist als die reinen Kupfers. Bedingt durch die geringere Erstarrungsgeschwindigkeit der Schmelze auf dieser Kühlwalzenoberfläche wurde ein 3 mm breites amorphes Band erhalten, dessen Dicke nur noch 0,03 mm betrug.

### Beispiel 9

Für die Herstellung eines amorphen Metallbandes der Zusammensetzung Fe₄ₒNi₄ₒB₂ₒ wurde ein Tiegel aus Bornitrid verwendet, an dessen unterem Ende eine Düse mit rechteckigem Öffnungsquerschnitt eingesetzt war. Die Öffnung dieser Schlitzdüse wies in der Bewegungsrichtung der Kühlkörperoberfläche eine Breite von 2,5 mm auf, während ihre Längsabmessung quer hierzu 10 mm betrug. In einem Abstand von 0,15 mm vom Tiegel befand sich die bewegte Kühlwalze, deren Umfangsgeschwindigkeit auf etwa 30 m/s eingestellt war. Bei einem über der Schmelze herrschenden Gasdruck von 0,12 bar erstarrte der ausgepreßte Schmelzstrahl zu einem 10 mm breiten amorphen Band mit einer Dicke von 0,04 mm.

### Beispiel 10

Unter gleichen Bedingungen wie beim Beispiel 9 wurde eine Legierung der Zusammensetzung CoysShsBic verwendet, die vor dem Auspressen auf etwa 1200°C erhitzt wurde. Das erzeugte Metallband war 10 mm breit und 0,04 mm dick.

### Beispiel 11

In weiterer Abänderung des Beispiels 9 wurde eine Düse mit rechteckiger Ausflußöffnung verwendet, deren Breite in der Bewegungsrichtung des Kühlkörpers 2 mm und deren Länge quer hierzu 20 mm betrug. Das mit dieser Düse erzeugte Band war 20 mm breit und 0,035 mm dick. Seine Struktur konnte mit Hilfe von Röntgenbeugungsmessungen als vollständig amorph bestimmt werden.

Das amorphe Metallband kann in Luft, in einem Vakuum oder in irgendeiner anderen geeigneten Atmosphäre, wie zum Beispiel einer Inertgasatmosphäre, hergestellt werden. Wenn ein oxidativer Angriff auf die Oberfläche von amorphen Metallbändern während des Herstellungsvorgangs vermieden werden soll, wird man vorzugsweise unter Vakuum beziehungsweise unter Luftabschluß mit einem Inertgas arbeiten.

## Patentansprüche

1. Vorrichtung zur Herstellung von amorphen Metallbändern (4) mit einem beweglichen Kühlkörper (2) und einer in unmittelbarer Nähe angeordneten, mit einem Stopfen verschließbaren Düse, die mit einem eine metallische Schmelze (3) enthaltenden Vorratsbehälter verbunden ist, und an deren Öffnung die Oberfläche des Kühlkörpers (2) mit einer Geschwindigkeit von mindestens 5 m/s vorbeibewegt wird, dadurch gekennzeichnet, daß die Breite der Düsenöffnung (1) in Bewegungsrichtung der Oberfläche des Kühlkörpers (2) gesehen 1,5 bis 6 mm beträgt und daß als Stopfen das Schutzrohr eines in die metallische Schmelze (3) eintauchenden Thermoelements vorgesehen ist.

2. Vorrichtung nach Anspruch 1, dadurch gekennzeichnet, daß die Breite der Düsenöffnung (1) 2 bis 4 mm beträgt.

3. Vorrichtung nach Anspruch 1 oder 2, dadurch gekennzeichnet, daß die Düsenöffnung (1) einen nahezu kreisförmigen Querschnitt aufweist.

## Claims

1. Apparatus for the production of amorphous metal strips (4) comprising a moving cooling body (2) and a nozzle which is arranged in the immediate vicinity and can be closed by means of a plug, which is connected to a reservoir containing a metal melt (3), and at the opening of which nozzle, the surface of the cooling body (2) is moved past at a speed of at least 5 m/s, characterised in that, considered in the direction of motion of the surface of the cooling body (2), the width of the nozzle opening (1) is 1.5 to 6 mm, and that as the plug, the protective tube of a thermoelement dipping into the metal melt (3) is provided.

2. Apparatus as claimed in Claim 1, characterised in that the width of the nozzle opening (1) is 2 to 4 mm.

3. Apparatus as claimed in Claim 1 or Claim 2, characterised in that the nozzle opening (1) has an approximately circular cross-section.

## Revendications

1. Dispositif pour fabriquer des bandes métalliques amorphes (4) à l'aide d'un corps de refroidissement mobile (2) et d'une buse disposée en son voisinage immédiat et pouvant être obutrée par un bouchon, buse reliée à un récipient contenant une masse métallique fondue (3) et devant l'orifice de laquelle passe la surface du corps de refroidissement (2) à une vitesse d'au moins 5 m/s, dispositif caractérisé en ce que la largeur de l'orifice de buse (1) vue dans le sens de déplacement de la surface du corps de refroidissement (2) est de 1,5 à 6 mm, et qu'il est prévu, en tant que bouchon, le tube de protection d'une canne pyrométrique plongeant dans la masse métallique fondue (3).

2. Dispositif selon la revendication 1, caractérisé en ce que la largeur de l'orifice de buse (1) est de 2 à 4 mm.

3. Dispositif selon l'une des revendications 1 ou 2, caractérisé en ce que l'orifice de buse (1) présente une section presque circulaire.
